# EUROPÄISCHE PATENTANMELDUNG

(11) **EP 3 112 107 A1**
(43) Veröffentlichungstag der Anmeldung: **04.01.2017**
(21) Anmeldenummer: 16174892.6
(22) Anmeldetag: 17.06.2016
(51) Int. Cl.: B28B 1/52, B27N 3/00, B27N 3/20, B28B 11/24, B30B 7/02, B30B 15/06

(54) **VERFAHREN UND TEMPERIER- UND PRESSVORRICHTUNG ZUR HERSTELLUNG VON ANORGANISCH GEBUNDENEN HOLZWERKSTOFFPLATTEN**

(30) Priorität: 19.06.2015 DE 102015109823
(71) Anmelder: Institut für Holztechnologie Dresden gGmbH, 01217 Dresden (DE)
(72) Erfinder: Wenderdel, Christoph, 01309 Dresden (DE); Neumann, Hans-Dieter, 01825 Liebstadt (DE)
(74) Vertreter: Sperling, Thomas

(57) **Zusammenfassung**

Die Erfindung betrifft eine Temperier- und Pressvorrichtung für anorganisch gebundene Holzwerkstoffplatten, aufweisend mindestens eine Kassette zur Aufnahme eines Bindemittel-Holzspangemisches als Spanvlies und Mittel zum Verpressen der Kassette, welche **dadurch gekennzeichnet, dass** die Temperier- und Pressvorrichtung Mittel zur aktiven, gleichmäßigen und regelbaren Beheizung und/oder aktiven Kühlung des Spanvlieses aufweist.

Die Erfindung betrifft weiterhin ein Verfahren zur Herstellung von anorganisch gebundenen Holzwerkstoffplatten in einer Temperier- und Pressvorrichtung.

## Beschreibung

Die Erfindung betrifft ein Verfahren und eine Temperier- und Pressvorrichtung zur Herstellung von anorganisch gebundenen Holzwerkstoffplatten.

Das Haupteinsatzgebiet der Erfindung liegt bei der Herstellung von zementgebundenen Spanplatten, welche auch als CBPB (englisch: cement bonded particle board) bezeichnet werden sowie bei anderen anorganisch gebundenen Holzwerkstoffen.

Zementgebundene Spanplatten werden beispielsweise als Beplankung im Innen- und Außenbereich bei Gebäuden eingesetzt. Derartige Platten weisen je nach Ausgestaltung gute Schall- und Wärmeschutzcharakteristika, hohe chemische und biologische Resistenzen sowie Feuchtebeständigkeiten auf. Zementgebundene Spanplatten werden beispielsweise als Fußbodenverlegplatten, als Wand- und Deckenverkleidungen im Innenbereich und als Fassadenverkleidungen oder Putzträgerplatten in vielfältiger Ausgestaltung auch im Außenbereich verwendet.

Aus den genannten universellen Anwendungsmöglichkeiten dieser Holzwerkstoffplatten ergibt sich ein großer Bedarf an diesem Baustoff, wobei insbesondere eine effiziente Herstellungsweise mit kurzen Produktionszeiten und die Erzeugung gewünschter Eigenschaften der Platten mit der erforderlichen Qualität wichtige Kriterien bei der Erzeugung derartiger Platten sind.

Im Stand der Technik sind zementgebundene Spanplatten seit langem bekannt. Beispielsweise geht aus der US 3,271,492 ein Verfahren zur Herstellung einer nicht porösen Platte aus Holzspänen und Portlandzement hervor. Die Zusammensetzungen der Platten sind dabei je nach den gewünschten Resultaten hinsichtlich des Einsatzgebietes der herzustellenden Platten verschiedenartig.
Eine übliche Rezeptur für zementgebundene Spanplatten ist beispielsweise so zusammengesetzt, dass Vliese aus 20 bis 25 Masseprozent Holzspänen, was einem Volumentanteil von 55 bis 60 % entspricht, und 70 bis 75 Masseprozent Portlandzement sowie Zusatzstoffen und Wasser erzeugt werden, die im Kalt-oder Heißpressverfahren zu Platten verpresst werden.

Bei der Herstellung im Kaltpressverfahren wird ein Zement-Holzspan-Gemisch erzeugt und zu einem Spanvlies gestreut. Bis zu 50 gestreute Vliese werden im Stapel unter hohem Druck bei 1,5 bis 3 MPa verpresst und in einer Kassette verspannt. Die gespannte Kassette läuft dann in 6 bis 8 Stunden durch einen temperierten Kanal bei einer Temperatur von 60 bis 70 °C. Dabei erfolgt die frühfestigkeitsgebende Aushärtung der Platten. Anschließend erfolgt eine mehrtägige Reife und nachfolgend die Trocknung mit Nachbehandlungsschritten der Platte.

Das Heißpressverfahren ist in Abgrenzung zum Kaltpressverfahren dadurch gekennzeichnet, dass eine speziell an das Heißpressverfahren angepasste Zement-Holzspan-Rezeptur sowie eine Presstemperatur von 90 °C zu einer Frühfestigkeit nach bereits 15 bis 25 Minuten führt, sodass die gestreuten Vliese in einer beheizten Ein-Etagen-Presse verpresst werden können. Die Nachbehandlungsschritte entsprechen denen des Kaltpressverfahrens.

Hinsichtlich der Zusammensetzung von anorganisch gebundenen Holzwerkstoffplatten sind beispielsweise aus der DE 7519611 mit Sorelzement gebundene Holzspanplatten bekannt. Die Zusammensetzung ist gekennzeichnet durch die Zugabe von Magnesiumoxid und einer wässrigen Magnesiumchloridlösung sowie weiterhin von Wasserglas und Kalziumchlorid. Neben verschiedenen Zusammensetzungen der anorganisch gebundenen Holzwerkstoffplatten ist im Stand der Technik auch die Ausgestaltung innerhalb der Holzwerkstoffplatte mit der Bildung verschiedener Lagen innerhalb einer Platte bekannt.
Beispielsweise geht aus der DE 10 2011 014 396 B4 eine zementgebundene, als Füllmaterial Holzspäne enthaltende Bauplatte hervor, die eine Mittelschicht, eine untere Deckschicht sowie eine obere Deckschicht aufweist, wobei zwischen der Mittelschicht und der jeweiligen Deckschicht jeweils eine Zwischenschicht vorgesehen ist. Dabei enthalten die Zwischenschichten im Vergleich zu den anderen Schichten grobe Holzspäne.

Den Holzwerkstoffplatten und den zu deren Herstellung verwendeten Verfahren haften diverse Nachteile an. Einerseits sind die Herstellungsverfahren durch einen sehr hohen zeitlichen und energetischen Aufwand gekennzeichnet und andererseits sind die erzeugten Platten hinsichtlich ihrer Parameter teilweise nicht optimal im Verhältnis zum eingesetzten Aufwand ausgebildet.

Die Aufgabe der Erfindung besteht somit darin, ein Verfahren und eine Temperier- und Pressvorrichtung zur Herstellung von anorganisch gebundenen Holzwerkstoffplatten zur Verfügung zu stellen, wobei das Verfahren zeit- und energieeffizient ausgestaltet sein soll und die Temperier- und Pressvorrichtung die Herstellung der anorganisch gebundenen Holzwerkstoffplatten vereinfachen und vereinheitlichen soll.

Die Aufgabe wird durch ein Verfahren und eine Temperier- und Pressvorrichtung mit den Merkmalen der selbstständigen Patentansprüche gelöst. Weiterbildungen sind in den abhängigen Patentansprüchen angegeben.

Die Aufgabe der Erfindung wird insbesondere dadurch gelöst, dass zur Herstellung der anorganisch gebundenen Holzwerkstoffplatten eine Temperierund Pressvorrichtung eingesetzt wird, welche mindestens eine Kassette zur Aufnahme eines Bindemittel-Holzspangemisches als Spanvlies aufweist und welches darüber hinaus neben den Mitteln zum Verpressen des Vlieses zur Platte in der Kassette auch Mittel zur aktiven Beheizung und/oder aktiven Kühlung des Spanvlieses aufweist.
Die aktive Beheizung des Vlieses dient der Vorerwärmung des Vlieses vor dem Verspannen und Verpressen. Die aktive Beheizung oder Kühlung des Vlieses dient der Erwärmung oder Kühlung während der Aushärtung der Vliese in der verspannten Kassette.
Damit sind die Mittel zur aktiven Beheizung in den Verfahrensschritten der Vorerwärmung und der Erwärmung zur Aushärtung wirksam.
Unter einer aktiven Beheizung oder Kühlung soll im Unterschied zur im Stand der Technik bekannten passiven Beheizung und Kühlung verstanden werden, dass die Wärmeübertragung nicht nur über Wärmeleitung innerhalb der Pressbleche von außen nach innen erfolgt, sondern dass die Wärme in der gesamten Ebene der Platte oder des Vlieses in diese eingetragen wird. Dies erfolgt, wie fortfolgend erläutert, durch die Ausgestaltung der Kontaktflächen zur Oberfläche des Vlieses als aktive Wärmeübertrager oder durch die Nutzung von Wärmeübertragungsmethoden ohne Kontakt zur Oberfläche des Vlieses. Gemeinsam ist den Methoden zur aktiven Beheizung oder Kühlung der Vliese, dass die Vliese gleichmäßig über die Kontaktflächen oder im gesamten Volumen erwärmt werden. Durch die aktive Beheizung und Kühlung ist es möglich, den Temperaturverlauf bei der Erwärmung oder Kühlung der Vliese oder Platten zu steuern oder zu regeln. Dies, so wurde erkannt, ist die Voraussetzung für die Anwendung vorgebbarer und optimaler Temperaturverläufe während der Vorerwärmung und der Erwärmung der Vliese in den verschiedenen Verfahrensstufen der Herstellung der Platten.
Die passive Beheizung nach dem Stand der Technik erfolgt über die Beheizung der Luft in einem Aushärteofen, wobei die erhitzte Luft die wärmeleitenden Pressplatten an den Rändern erwärmt und die Wärme dann über Wärmeleitung in den Pressplatten in das Innere des Vlies- oder Plattenstapels geleitet wird.

Es ist von besonderer Bedeutung, dass die Temperier- und Pressvorrichtung in der üblichen Gestaltung als Kassette mit Pressblechen erweitert wird um Mittel für die Funktion der aktiven Temperierung der Kassette selbst und der einzelnen Pressbleche. Eine Vorzugsausgestaltung der Vorrichtung besteht darin, dass innerhalb der Kassette mehrere Spanvliese angeordnet sind, welche durch Pressbleche voneinander getrennt sind. In diesem Falle sind die Kassette und/oder die Pressbleche mit Mitteln zur aktiven Beheizung und/oder aktiven Kühlung der Spanvliese ausgestattet und es wird damit möglich, die Vliese unabhängig von der nachfolgenden Erwärmung zur Aushärtung der Vliese zu Platten definiert vorzuwärmen. Es hat sich gezeigt, dass eine definierte und reproduzierbare Vorwärmung vor dem Verpressen und Verspannen der Vliese und vor der Erwärmung zum Aushärten zu signifikanten Verbesserungen bei den Eigenschaften der Platten führt.

Bevorzugt werden die Mittel zur aktiven Beheizung des Spanvlieses als elektrische Widerstandsheizung ausgeführt, wobei wiederum bevorzugt die Widerstandsheizung auf die Pressbleche und/oder die Kassette beziehungsweise selbstverständlich die wärmeübertragenden Oberflächen dieser Elemente aufkaschiert ist.

Alternativ sind die Mittel zur aktiven Vorerwärmung des Spanvlieses als Infrarotstrahler ausgebildet und werden beispielsweise nach der Vliesbildung und vor dem Verpressen und Verspannen im Rahmen der Vorerwärmung der Vliese eingesetzt.

Wiederum alternativ sind die Mittel zur aktiven Vorerwärmung oder der Beheizung zur Aushärtung des Spanvlieses als Hochfrequenzbeziehungsweise Mikrowellenerwärmung ausgebildet, wobei die Beheizung nach der Vliesbildung entweder zur Vorerwärmung oder kombiniert zur Vorerwärmung und Beheizung zur Aushärtung erfolgt.

Zur Vorerwärmung der Vliese werden die Infrarotstrahler oder die Hochfrequenz- beziehungsweise Mikrowellenerwärmung in einem der Pressvorrichtung vorgelagerten Temperiermodul angeordnet, wohingegen die Erwärmung zur Aushärtung durch die Hochfrequenz- beziehungsweise Mikrowellenerwärmung in einer kompakten integrierten Temperier- und Pressvorrichtung unter Nutzung von Pressblechen aus Kunststoff erfolgen kann. Somit können die Vliese in dieser Konstellation in der Kassette beziehungsweise im Stapel vorerwärmt und zur Aushärtung beheizt werden. Unter Hochfrequenz- beziehungsweise Mikrowellenerwärmung wird das Erhitzen von Stoffen durch das Einwirken von elektromagnetischen Feldern verstanden, wobei Frequenzen von 10 kHz bis 300 GHz angewandt werden.

Eine besonders bevorzugte Ausgestaltung besteht darin, dass die Mittel zur aktiven Beheizung und/oder aktiven Kühlung des Spanvlieses als von Wärmeoder Kälteträgerfluid durchströmbare Kanäle in den Pressblechen und/oder in den Wänden der Kassette ausgebildet sind. Damit sind die Pressbleche und/oder die Kassetten selbst als Wärmeübertrager, beispielsweise als Plattenwärmeübertrager, ausgebildet und die Spanvliese werden über die Plattenoberfläche direkt zur Vorwärmung und zur Beheizung aktiv erwärmt.

Es versteht sich von selbst, dass mit zwar etwas erhöhtem apparativen Einsatz, jedoch mit hervorragendem Ergebnis auch Kombinationen der genannten Mittel zur aktiven Beheizung und/oder Kühlung des Spanvlieses erfolgen können. Dadurch wird insbesondere ermöglicht, dass hinsichtlich der Dynamik der Wärmeübertragungsprozesse synergetische Effekte der einzelnen Arten des Wärmeeintrages erreicht werden können.
Eine Kombination der Methoden besteht in der Vorerwärmung der Vliese mittels Infrarotstrahler oder Mikrowelle, während die Pressbleche aus gut wärmeleitendem Kunststoff mit durchströmbaren Kanälen versehen sind und die aktive Beheizung im verpressten und verspannten Zustand durch ein regelbares Wärmeträgerfluid realisiert wird.

Die Aufgabe der Erfindung wird auch durch ein Verfahren zur Herstellung von anorganisch gebundenen Holzwerkstoffplatten in einer Temperier- und Pressvorrichtung gelöst, welches die nachfolgend angeführten Verfahrensschritte aufweist:
- Mischen der Komponenten, wie Holzspäne, Zement, Abbinderegler, Zusatzstoffe und Zusatzwasser,
- Streuen der Vliese in mehreren Schichten,
- Verpressen und Verspannen mit Aufstapeln der Vliese und Stapelverpressung von mehreren Vliesen in einer Kassette und Verspannen der Kassette,
- Aushärten der Vliese in der verspannten Kassette zu Platten,
- Reife der Platten,
- Trocknung der Platten und
- Nachbehandlung der Platten,

### dadurch gekennzeichnet, dass

- vor dem Verpressen und Verspannen eine Vorwärmung der Vliese in der Kassette mit Mitteln zur aktiven Beheizung der Vliese erfolgt, wobei
- die Vorwärmung der Vliese in der Kassette in Abhängigkeit der Holzart und Rezeptur auf Temperaturen zwischen 30°C und 40°C erfolgt und dass
- das Aushärten der Vliese in der verspannten Kassette zu Platten nach einem vorgebbaren Temperaturverlauf geregelt wird.

Unter dem Begriff Vlies sind Spanvliese zur Herstellung von Holzwerkstoffplatten zu verstehen.
Alternativ zu dem im Stand der Technik üblichen Aushärten der Platten in einem separaten Ofen oder Aushärtekanal erfolgt auch das Aushärten der Vliese in der verspannten Kassette zu Platten mit den Mitteln zur Beheizung der Vliese in der Kassette direkt. Dadurch wird ein unmittelbarer, verlustarmer Energieeintrag direkt in die Spanvliese erzeugt und es kann der apparativ aufwändige und hohen Energieverbrauch gekennzeichnete Aushärteofen entfallen.

Gemäß einer Weiterbildung der Erfindung ist das Aushärten der Vliese in der verspannten Kassette zu Platten zumindest teilweise in einem Aushärtekanal durchführbar, sodass wiederum synergetische Effekte auch hinsichtlich des Einsatzes verschiedener Energiequellen für die Erwärmung eingesetzt werden können.

Besonders vorteilhaft hat sich gezeigt, dass die Zeit zur Vorerwärmung der Vliese mindestens zwischen 5 und 15 Minuten und die Zeit zur Aushärtung der Vliese zwischen 180 und 420 Minuten beträgt.

Die Konzeption der Erfindung gründet sich auf die Erkenntnis, dass eine gezielte und reproduzierbare Vorerwärmung der Vliese in oder außerhalb der Kassetten zu einer überraschenden Verbesserung der erreichbaren Parameter hinsichtlich Querzugfestigkeit und Biegefestigkeit führt und zudem eine signifikante Verringerung der Aushärtezeit möglich ist.
Die Vorwärmung der Kassetten und damit der verpressten Vliese ist nach dem Vorgehen im Stand der Technik von der zufällig im Spanngerüst gespeichterten Wärmeenergie, den Wärmeleitfähigkeiten und Wärmekapazitäten der eingesetzten Materialien sowie der Umgebungstemperatur und den Wärmeübergangseigenschaften abhängig. Die Vliese und insbesondere die geometrische Vliesmitte wird nach den bekannten Verfahren und Vorgehensweisen nur schlecht von der Wärme erreicht und die erzielten Temperaturen im Vlieskern sind unterschiedlich über die Stapelhöhe verteilt und durch die Kombination der oben genannten Einflüsse von zufälliger Natur.

Somit wurde überraschenderweise gefunden, dass eine Durchwärmung der Vliese während der Aushärtung von verschiedenen Einflüssen abhängig ist. Beispielsweise von der Vorerwämung der Vliese, der Umgebungstemperatur und damit der Temperatur der Bestandteile und Komponenten des Vlieses, der Temperaturleitfähigkeit der Materialien selbst und der Anlagenkomponenten und der Wärmeübergänge zwischen den Anlagenkomponenten und den Materialien. Die herkömmlich bestehenden und hingenommenen Unterschiede in den Temperaturverläufen in einer Spannkassette führen zu signifikanten Unterschieden in den resultierenden Platteneigenschaften. Je nach eingesetzter Holzart und Bindemittelzusammensetzung kann eine bestimmte Temperaturkurve während der Aushärtung vorteilhaft und konzeptionsgemäß auf die resultierenden Platteneigenschaften wirken. Durch die Einstellung eines optimalen Verlaufes der Temperaturverteilung in den Vliesen werden signifikante Verbesserungen erreicht. Im Ergebnis führt die Homogenisierung der Temperaturverläufe für alle Platten in einem Stapel sowie die Optimierung des Temperaturverlaufes zu einer Verbesserung und zu einer geringeren Varianz der Platteneigenschaften. Die gezielte und geregelte Durchwärmung aller Vliese in einem Stapel ab dem Zeitpunkt kurz vor dem Verdichtungsvorgang kann auf verschiedene Weise umgesetzt werden. Besonders geeignet ist die elektrische Beheizung der Vliese durch auf die mit den Vliesen in Kontakt kommenden Oberflächen der Pressplatten und Kassette aufkaschierte Heizelemente, wobei die Heizelemente unmittelbar auf die Pressbleche und die Kassette aufkaschiert werden.
Eine weitere vorteilhafte Möglichkeit der Beheizung und auch der Temperatursteuerung durch gegebenenfalls Kühlung wird dadurch erreicht, dass die Pressbleche mit Kanälen in der Art eines Wärmeübertragers ausgestaltet werden, wobei die Heiz- oder Kühlmedien dann die Kanäle des Wärmeübertragers durchströmen und die Pressbleche und die Kassettenwände erwärmen beziehungsweise kühlen. Als Wärme- oder Kälteträger werden Warmwasser, Thermoöl oder Kühlsole eingesetzt.

Eine weitere Möglichkeit besteht im Aufheizen der einzelnen Vliese beziehungsweise des gesamten Paketes zur Vorerwärmung mittels Infrarotstrahlung oder hochfrequenten beziehungsweise Mikrowellen. Von besonderer Bedeutung bei den Temperaturverläufen ist die Regelung und Steuerung derselben, sodass ein exakt vorgegebenes Temperaturprofil in Abstimmung mit Rezeptur und Holzart erreicht werden kann.

Durch die erfindungsgemäße Vorgehensweise werden diverse vorteilhafte Effekte erreicht. Eine gesteuerte Durchwärmung der Vliese während der Vorerwärmung und während der Erwärmung bei der Aushärtung führt insbesondere dann zu guten Platteneigenschaften, wenn eine je nach Holzart und Rezeptur geeignete Vorerwärmung des Vlieses kurz vor dem Verdichtungsund Verspannungsvorgang angewandt wird. Ein optimierter Temperaturverlauf führt zu deutlich besseren Platteneigenschaften.
Es sind Eigenschaftsverbesserungen der einzelnen Parameter um bis zu 30 % möglich.
Zudem ist durch den Einsatz der Temperaturregelung der Einsatz von Holzarten möglich, die bislang nicht als möglicher Rohstoff zur Erzeugung von zementgebundenen Spanplatten zur Verfügung standen. Insbesondere Buchenholz oder besser Buchenspäne sind somit für die Herstellung von zementgebundenen Spanplatten einsetzbar. Nach den üblich Vorgehensweisen nach dem Stand der Technik ist Buchenholz nicht einsetztbar, da Buchenholzinhaltsstoffe die Hydratation inhibieren. Durch die Vorwärmung des Vlieses kann bei einer geeigneten Temperaturkurve während der Aushärtung nunmehr auch Buchenholz zur Herstellung von zementgebundenen Spanplatten eingesetzt werden.

Weitere Einzelheiten, Merkmale und Vorteile von Ausgestaltungen der Erfindung ergeben sich aus der nachfolgenden Beschreibung von Ausführungsbeispielen mit Bezugnahme auf die zugehörigen Zeichnungen. Es zeigen:
- Fig. 1:: Temperatur-Zeit-Diagramm für die Herstellung von Holzwerkstoffplatten,
- Fig. 2:: Temperatur-Zeit-Diagramm für die Herstellung von Holzwerkstoffplatten mit Fichtenspänen und
- Fig. 3:: Temperatur-Zeit-Diagramm für die Herstellung von Holzwerkstoffplatten mit Buchenspänen.

In Figur 1 ist ein Temperatur-Zeit-Diagramm in logarithmischer Darstellung der Zeit in Minuten auf der Abszisse dargestellt. Die Temperatur im Inneren eines Spanvlieses liegt zu Beginn der Herstellung auf Umgebungstemperaturniveau von ca. 20 Grad Celsius. Der Temperaturverlauf ist als Strich-Punkt-Linie über der Zeit dargestellt. Der Prozess der Vorerwärmung dauert bis zum Beginn der Verpressung und Verspannung des Vlieses in der Kassette und liegt, angedeutet durch die vertikale Linie, bei einer Zeit von ungefähr 15 Minuten. Innerhalb dieser Phase der Vorerwärmung hat das Vlies eine durchgängige Temperatur von 25 Grad Celsius erreicht. Nachdem die Verspannung und Verpressung der Kassette erfolgt ist, wird das Vlies innerhalb von zirka 400 Minuten auf 60 Grad Celsius erwärmt. Die Phase der Vorerwärmung und die Phase der Erwärmung zur Aushärtung sind durch den unstetigen Verlauf und den gebildeten Knickpunkt der Kurve deutlich ablesbar.

In Figur 2 ist ein Temperatur-Zeit-Diagramm für die Herstellung von Holzwerkstoffplatten unter Verwendung von Fichtenspänen dargestellt. Die durchgehende Linie kennzeichnet den Temperaturverlauf bei der Herstellung von Holzwerkstoffplatten nach dem Stand der Technik. Die Strich-Punkt-Linie zeigt eine Erwärmung als Vorerwärmung innerhalb von 15 Minuten auf eine Temperatur von 35 Grad Celsius mit nachfolgender Erwärmung zur Aushärtung bis auf ein Temperaturniveau von 55 Grad Celsius nach zirka 100 Minuten. Die erfindungsgemäße Erwärmung des Vlieses und der Platte führt zu einem deutlichen steileren Anstieg der Kerntemperatur des Vlieses während der Vorerwärmung und der Aushärtung durch den Einsatz von Wärmeübertragungsmitteln direkt auf den Pressblechen.

In Figur 3 ist schließlich ein Temperatur-Zeit-Diagramm für die Herstellung von Holzwerkstoffplatten mit Buchenspänen dargestellt. Wiederum ist ein Temperaturverlauf nach dem Stand der Technik als durchgehende Linie dargestellt. Der optimierte Temperaturverlauf ist als Strichlinie dargestellt. Die Phase der Vorerwärmung auf eine Temperatur von 35 Grad Celsius erfolgt bereits nach 10 Minuten und die weitere Erwärmung der Buchenspäne erfolgt bis zu einer Temperatur von 62 Grad Celsius, welche nach 200 Minuten erreicht wird.

Insgesamt verdeutlichen die Darstellungen der Figuren 2 und 3, dass die Temperatur im Kern des Spanvliese deutlich schneller steigt als nach dem Stand der Technik. Dies ist zurückzuführen auf den Einsatz von Mitteln zur aktiven Beheizung der Spanvliese, wobei die Mittel zur aktiven Beheizung vorzugsweise in den Pressblechen und der Kassette angeordnet sind. Um den Temperaturverlauf, insbesondere am Ende der Beheizung und bei exothermen Reaktionen während des Aushärteprozesses, besser steuern zu können, sind die Mittel zur Beheizung bevorzugt alternativ auch zur aktiven Kühlung des Spanvlieses ausgebildet. Eine derartige Ausgestaltung ist unaufwändig gegeben, wenn zur Wärmeübertragung die Mittel zur aktiven Beheizung und/oder aktiven Kühlung des Spanvlieses von Wärme- oder Kälteträgerfluid durchströmbare Kanäle sind, welche in oder an den Pressblechen und/oder den Kassetten ausgebildet sind. Ein Kreislauf von Wärme- oder Kälteträgerfluid lässt sich aufwandsarm installieren und kann so einen aufwändigen Aushärteofen gegebenenfalls sogar gänzlich ersetzen. Dies führt zu einer Verringerung der Investitionskosten, da ein Aushärteofen einen erheblichen Kostenanteil der Investitionskosten bei der Erstellung von Fertigungslinien für Holzwerkstoffplatten ausmacht.

Es ergeben sich durch das veränderte Temperaturprofil bei der Herstellung der Holzwerkstoffplatten Verbesserungen bei den mechanischen Eigenschaften durch den Einsatz der optimierten Temperaturkurven im Vergleich zum

Herstellungsverfahren nach dem Stand der Technik.
Bei Fichtenspänen als Holzbestandteil der Vliese erhöht sich die Biegefestigkeit um 30 % und die Querzugfestigkeit erhöht sich um 20 %.
Bei Buchenspänen als Holzbestandteil der Vliese erhöht sich die Biegefestigkeit um 20 % und die Querzugfestigkeit erhöht sich um 20 %.

Ein allgemeiner Verfahrensablauf zur Herstellung zementgebundener Spanplatten besteht aus den folgenden Verfahrensschritten:
Zunächst werden die Komponenten je nach Rezeptur gemischt. Insbesondere werden Späne, Zement, Abbinderegler, Zusatzstoffe sowie Zusatzwasser in den gewünschten Verhältnissen miteinander in Kontakt gebracht und vermischt. Es schließt sich das Streuen der Vliese an, wobei beispielsweise drei Schichten, eine obere Deckschicht, eine Mittelschicht und eine untere Deckschicht, erzeugt werden. Dies erfolgt beispielsweise mit drei Streuköpfen oder mit zwei Streuköpfen und einer Wurfsichtung.

Nachfolgend werden die Vliese verpresst und verspannt. Zunächst werden dazu die Vliese zur Stapelverpressung von bis zu 50 Vliesen in einer Kassette aufgestapelt. Es erfolgt nun das Verspannen der Kassette, um den nötigen Pressdruck für die Phase der nachfolgenden Aushärtung zu erzeugen.
Die derartig beschickte Kassette durchläuft nun in der Phase der Aushärtung den Aushärtekanal, welcher Temperaturen zwischen 60 und 80 °C aufweist. Die Verweilzeit in dem Aushärtekanal beträgt üblicherweise zwischen 6 und 8 Stunden.
Nach dem Aushärten werden im Verfahrensschritt der Reife die Platten ausgepackt und für 12 bis 14 Tage gelagert.
Es schließt sich der Verfahrensschritt der Trocknung an, wobei die Trocknung der Platten im Trocknungsofen bei Temperaturen zwischen 90 und 110 °C über einen Zeitraum zwischen 5 bis 8 Stunden erfolgt.
Abschließend erfolgt eine Nachbehandlung, die aus Konditionierung, Schliff, Zuschnitt und Versand besteht.

Die anorganisch gebundenen Holzwerkstoffplatten nach der Erfindung werden nunmehr vor dem Verpressen und Verspannen vorgewärmt. Dies erfolgt vorteilhaft durch eine Erwärmung der in der Kassette bereits geschichteten Vliese vor dem Verspannen. Die Wärme wird somit direkt über die Kassette oder über die die einzelnen Vliese beabstandenden Pressbleche in die Vliese eingetragen. Dabei sind die Pressbleche und die Kassette selbst als Wärmeübertrager zum direkten Einbringen von Wärme und/oder auch Kälte ausgestaltet.

Nach einer Ausgestaltung werden die Pressbleche und die mit dem Vlies in Kontakt stehenden Oberflächen mit elektrischen Heizelementen ausgestattet, welche auf die Oberflächen der Pressbleche und der Kassette aufkaschiert werden.

Alternativ oder gegebenenfalls in Kombination mit dieser Art der Ausgestaltung der Mittel zur Wärmeübertragung auf das Vlies können die Pressbleche mehrschichtig aufgebaut werden, wobei Kanäle oder Rohre für Heiz- oder Kühlmedien vorgesehen sind, sodass auch über derartige ausgestaltete Pressbleche eine Vorwärmung vor dem Verdichtungsvorgang sowie eine anschließende geregelte Durchwärmung möglich ist.

Insgesamt ist besonders vorteilhaft zu erwähnen, dass bei entsprechender Dimensionierung der Mittel zur Wärmeübertragung und insbesondere der Beheizung die Aushärtung vollständig ohne einen Aushärtekanal erfolgen kann. Da die Wärme direkt auf die Vliese unmittelbar von den Oberflächen der Kassette und der Pressbleche auf die Vliese übertragen wird, sind Wärmeverluste vermeidbar. Besonders vorteilhaft ist zudem, dass eine hohe Dynamik der Wärmeübertragung möglich ist, weil im Unterschied zu einer Erwärmung im Aushärtekanal die das Vlies umgebenden Oberflächen direkt beheizt werden, wohingegen in einem Aushärtekanal üblicherweise heiße Luft als Wärmeträger die kompakten Kassetten über die wärmeleitfähigen Pressbleche von außen nach innen über die Wärmeleitung der Pressbleche erwärmt werden müssen.

Eine Durchwärmung der Vliese ohne den Aushärtekanal führt darüber hinaus noch zu Vorteilen, weil die Austrocknung der Randbereiche der Platten verringert ist und darüber hinaus die Möglichkeit der geregelten Abkühlung zum Ende des Prozesses besteht. Dies führt zu geringeren Spannungen und einer Verminderung der Austrocknung, insbesondere in der exothermen Phase der Aushärtung bei der Herstellung der Platten.
Im Ergebnis ist eine höhere Effizienz bei den Wärmeübertragungsprozessen erreichbar.
Beim Wegfall oder der Reduzierung des Einsatzes des Aushärtekanals können die apparativ und kostenmäßig hohen Aufwendungen für die erforderlichen großen Luftvolumendurchsätze im Aushärtekanal drastisch reduziert werden und das, obgleich durch die direkte Wärmeeintragung in das Vlies und die Platten besserer Materialeigenschaften der Platten erreichbar sind.
Die verbesserten Materialeigenschaften führen im Ergebnis dazu, dass Rohstoffeinsparungen bei den Platten möglich sind, da durch die veränderte und optimierte Verfahrensweise bessere oder entsprechend auch nach Verminderung des Rohstoffeinsatzes gleichbleibende Parameter erreichbar sind.

Eine Ausgestaltung der Erfindung besteht darin, dass die Wärmeleitfähigkeit des Pressbleches optimiert wird, indem zum Beispiel ein Kern aus Aluminium oder Kupfer vorgesehen wird und eine Wärmeübertragung mittels Kontaktelementen zur Vorwärmung vor dem Verdichtungsvorgang erfolgen soll.

Besonders vorteilhaft ist zu bemerken, dass der geregelte Temperaturverlauf während der Aushärtung von zementgebundenen Spanplatten zu einer Verbesserung der Platteneigenschaften von circa 30 % führt und damit eine mögliche Absenkung der Rohdichte bei Einhaltung der normativen Anforderung und einhergehender Materialeinsparung möglich ist.

## Patentansprüche

1. Temperier- und Pressvorrichtung für anorganisch gebundene Holzwerkstoffplatten, aufweisend mindestens eine Kassette zur Aufnahme eines Bindemittel-Holzspangemisches als Spanvlies und Mittel zum Verpressen der Kassette, **dadurch gekennzeichnet, dass** die Temperier- und Pressvorrichtung Mittel zur aktiven, gleichmäßigen und regelbaren Beheizung und/oder aktiven Kühlung des Spanvlieses aufweist.

2. Vorrichtung nach Anspruch 1, **dadurch gekennzeichnet, dass** innerhalb der Kassette mehrere Spanvliese angeordnet sind, welche durch Pressbleche voneinander getrennt sind und dass die Kassette und/oder die Pressbleche Mittel zur aktiven Beheizung und/oder aktiven Kühlung des Spanvlieses aufweisen.

3. Vorrichtung nach Anspruch 1 oder 2, **dadurch gekennzeichnet, dass** die Mittel zur aktiven Beheizung des Spanvlieses als elektrische Widerstandsheizung ausgeführt sind und dass die Widerstandsheizung auf die Pressbleche und/oder die Kassette aufkaschiert ist.

4. Vorrichtung nach Anspruch 1 oder 2, **dadurch gekennzeichnet, dass** die Mittel zur aktiven Beheizung des Spanvlieses als Infrarotstrahler ausgebildet sind.

5. Vorrichtung nach Anspruch 1 oder 2, **dadurch gekennzeichnet, dass** die Mittel zur aktiven Beheizung des Spanvlieses als Hochfrequenzbeziehungsweise Mikrowellenerwärmung ausgebildet sind.

6. Vorrichtung nach Anspruch 1 oder 2, **dadurch gekennzeichnet, dass** die Mittel zur aktiven Beheizung und/oder aktiven Kühlung des Spanvlieses als von Wärme- oder Kälteträgerfluid durchströmbare Kanäle in oder an den Pressblechen und/oder den Kassetten ausgebildet sind.

7. Verfahren zur Herstellung von anorganisch gebundenen Holzwerkstoffplatten in einer Temperier- und Pressvorrichtung nach einem der vorangehenden Ansprüche mit den Verfahrensschritten:
- Mischen der Komponenten, wie Holzspäne, Zement, Abbinderegler, Zusatzstoffe und Zusatzwasser,
- Streuen der Vliese,
- Verpressen und Verspannen mit Aufstapeln der Vliese und Stapelverpressung von mehreren Vliesen in einer Kassette und Verspannen der Kassette,
- Aushärten der Vliese in der verspannten Kassette zu Platten,
- Reife der Platten,
- Trocknung der Platten und
- Nachbehandlung der Platten, **dadurch gekennzeichnet, dass**
- vor dem Verpressen und Verspannen eine Vorerwärmung der Vliese in der Kassette mit Mitteln zur aktiven Beheizung der Vliese erfolgt, wobei
- die Vorwärmung der Vliese in der Kassette in Abhängigkeit der Holzart und Rezeptur auf Temperaturen zwischen 30°C und 40°C erfolgt und dass
- das Aushärten der Vliese in der verspannten Kassette zu Platten nach einem vorgebbaren Temperaturverlauf geregelt wird.

8. Verfahren nach Anspruch 7, **dadurch gekennzeichnet, dass** das Aushärten der Vliese in der verspannten Kassette zu Platten mit den Mitteln zur Beheizung der Vliese in der Kassette erfolgt.

9. Verfahren nach Anspruch 7 oder 8, **dadurch gekennzeichnet, dass** das Aushärten der Vliese in der verspannten Kassette zu Platten teilweise in einem Aushärtekanal erfolgt.

10. Verfahren nach einem der Ansprüche 7 bis 9, **dadurch gekennzeichnet, dass** das die Zeit zur Vorerwärmung der Vliese mindestens zwischen 5 und 15 Minuten und die Zeit zur Aushärtung zwischen 180 und 420 Minuten beträgt.
